# FASCICULE DE BREVET EUROPEEN

(11) **EP 1 692 332 B1**
(45) Date de publication et mention de la délivrance du brevet: **10.04.2013**
(21) Numéro de dépôt: 04816527.8
(22) Date de dépôt: 09.12.2004
(51) Int. Cl.: D04B 21/20

(54) **GAINE RESISTANT A L'ABRASION, POUR FILS ELECTRIQUES, CABLES OU TUBES**
ABRIEBFESTE HÜLSE FÜR ELEKTRODRÄHTE, KABEL ODER ROHRE
ABRASION-RESISTANT SLEEVE FOR ELECTRICAL WIRES, CABLES OR TUBES

(30) Priorité: 09.12.2003 US 731538
(43) Date de publication de la demande: 23.08.2006
(73) Titulaire: Delfingen FR-Anteuil S.A., 25340 Anteuil (FR)
(72) Inventeur: URIBARRI, Peter, V., Shelby Township, MI 48317 (US)
(74) Mandataire: Stona, Daniel
(86) Numéro de dépôt international: PCT/FR2004/050673
(87) Numéro de publication internationale: WO 2005/056898

(56) Documents cités:
- EP-A- 1 236 822
- US-A- 5 178 923

## Description

### Domaine technique

La présente invention concerne de manière générale une gaine protectrice pour recouvrir un produit soumis à des conditions environnementales défavorables et, plus particulièrement, une toile textile tricotée plate conformée en gaine textile tubulaire.

### Etat de la technique

Des revêtements pour solidariser des articles épars tels que des fils métalliques, des câbles ou des tubes sont généralement connus dans la technique. Ces revêtements protecteurs comprennent des revêtements ondulés, des revêtements tressés et des revêtements textiles. Jusqu'à présent, chacun de ces types de gaines tubulaires était conçu pour une fonction donnée et se comportait particulièrement bien pour cette fonction donnée, notamment une résistance à l'abrasion, un retard de flamme, des températures élevées ou une protection contre les interférences électromagnétiques. Cependant, beaucoup des modèles de gaines tubulaires exigent une fabrication spécifique pour leur application donnée. En conséquence, il existe un besoin d'un moyen courant ou universel de fabrication d'une gaine tubulaire dans laquelle les fils se trouvant à l'intérieur de la gaine sont remplacés, combinés ou échangés en se basant sur une application donnée.

Le document US-A-5 178 923 a pour objet une gaine pour la protection d'objets allongées constituée d'une chaîne et d'une trame forméee de fils monofilamentaires. Sur un bord de la gaine des fils monofilamentaires gonflants tissés peuvent être tressés avec les fils monofilamentaires de la trame. Des bandes ou rangées de fils de chaîne multifilamentaires peuvent également être entrelacées dans la gaine.

Le document EP-A-1 236 822 décrit une gaine tubulaire résistant à l'abrasion et comprenant un fil monofilamentaire formant une première trame dans une toile textile (cf. figure 5 et revendication 6), un premier fil multifilamentaire (cf. revendication 7) et un ensemble de chaînes tricotées formant une nappe à points de chaînette dans ladite toile textile (cf. figure 5 et revendication 8), dans laquelle ladite toile textile est thermofixée en une gaine tubulaire élastique (cf. page 5, lignes 34 à 36).

### Divulgation de l'invention

La présente invention vise une toile textile plate, crochetée qui est conformée en gaine tubulaire. La toile textile peut être fabriquée à partir d'une large variété de fils en fonction de l'application donnée sur une machine courante quels que soient les fils et, par suite, de l'application pour les gaines tubulaires.

En conséquence, la présente invention vise une gaine tubulaire résistant à l'abrasion ayant un monofilament formant une première trame dans la toile textile, un premier fil multifilamentaire formant une seconde trame dans la toile textile et un ensemble de chaînes crochetées comprenant une pluralité de fils multifilamentaires texturés formant une nappe à points de chaînette dans la toile textile. La toile textile est crochetée en configuration plate et ensuite conformée par une opération de thermofixage en gaine tubulaire élastique. Dans une forme de réalisation de la présente invention, on utilise une série de fils monofilamentaires et multifilamentaires de polyamide pour former une gaine tubulaire résistant à l'abrasion. Dans une deuxième forme de réalisation, on utilise un fil monofilamentaire de poly(téréphtalate d'éthylène) (PET) conjointement avec une série de fils multifilamentaires de polyester. Le fil monofilamentaire de PET et les fils multifilamentaires de polyester sont traités avec un retardateur de flamme pour former une gaine tubulaire auto-extincteur résistant à l'abrasion à vitesse de combustion nulle. Dans une troisième forme de réalisation de l'invention, un fil monofilamentaire de poly(sulfure de phénylène) est utilisé conjointement avec un fil mixte texturé Nomex®/Basofil®, c'est à dire un filament composite à hautes caractéristiques de tenue à la flamme, à la chaleur et à l'abrasion, pour obtenir une gaine tubulaire à température élevée résistant à l'abrasion. Dans une quatrième forme de réalisation, un monofilament de polyamide est utilisé conjointement avec une série de fils mixtes d'acier inoxydable et de polyester et de fils multifilamentaires de polyester pour former une gaine tubulaire protégée résistant à l'abrasion.

De même, l'invention vise un procédé de fabrication d'une gaine tubulaire résistant à l'abrasion comprenant la préparation d'une toile texti le en piquant au point de chaînette un ensemble de chaînes multifilamentaires sur un ensemble de trames, notamment une trame monofilamentaire et une trame multifilamentaire, en tirant la toile textile sur un mandrin pour former une gaine textile tubulaire et en fixant de manière élastique la gaine textile tubulaire sur le mandrin.

D'autres zones d'applicabilité de la présente invention ressortiront de la description détaillée donnée ci-après. Il est entendu que la description détaillée et les exemples spécifiques, bien qu'indiquant la forme de réalisation préférée de l'invention, n'ont qu'un but illustratif et ne sont pas censés limiter la portée de l'invention.

### Brève description des dessins

L'invention sera plus largement comprise grâce à la description détaillée et aux dessins ci-annexés, dans lesquels :
la Fig. 1 est une vue en perspective partielle d'une gaine tubulaire résistant à l'abrasion selon la présente invention;
la Fig. 2 est un schéma montrant une illustration détaillée de la toile textile crochetée formant la gaine tubulaire illustrée sur la Fig. 1;
la Fig. 3 est une illustration du motif utilisé pour fabriquer la toile textile montrée sur la Fig. 2;
la Fig. 4 est une vue éclatée du motif illustré sur la Fig. 3; et
la Fig. 5 est un organigramme illustrant le procédé de fabrication d'une gaine tubulaire selon l'invention.

### Mode(s) de réalisation de l'invention

La description suivante des formes de réalisation préférées est purement illustrative et n'est en aucune mesure censée limiter l'invention, son application ou ses utilisations.

Avec référence aux Fig. 1 à 4, la présente invention vise une toile textile crochetée 12 généralement plate, conformée en gaine élastique qui maintient sa forme tubulaire. La toile textile 12 comprend un fil monofilamentaire 14 formant une première trame et un fil multifilamentaire texturé 16 formant une seconde trame dans la toile textile 12. La toile textile 12 comprend en outre un ensemble de chaînes crochetées sous la forme de fils multifilamentaires texturés formant dans la toile textile 12 une nappe 18 à points de chaînette. Dans une forme de réalisation préférée, la toile textile 12 comprend en outre un ensemble de chaînes établies, notamment une pluralité de fils multifilamentaires formant une nappe 20 à mailles insérées dans la toile textile 12. La nappe à mailles insérées 20 est utilisée pour remplir l'espacement sur la face de la toile textile 12 entre les points de chaînette de la nappe 18 pour y former une surface plus lisse. Cependant, l'expert en la technique notera qu'une toile textile 12 peut être fabriquée sans la nappe 20 à mailles insérées tout en restant dans le cadre de l'invention. Tel qu'il est utilisé dans la demande, le terme "fil" est censé comprendre les monofilaments, les multifilaments et leurs combinaisons.

Comme illustré sur les figures, on fait passer les trames 14, 16 à travers toutes les extrémités formées par les chaînes 18, 20 sur la largeur de la toile textile de la lisière 22 à la lisière 24. La chaîne 18 est une chaîne crochetée formée sous l'aspect d'une chaînette à boucle fermée ou d'un point de chaînette dans la toile textile 12. La chaîne crochetée 18 est formée sur chaque ligne de broches s'étendent sur la longueur de la toile textile 12. Les chaînes établies 20 sont formées en insérant la fibre multifilamentaire texturée entre chaque rangée de broches sur la longueur de la toile textile 12. Par suite, une nappe de points de chaînette est formée le long de la lisière. La toile textile 12 peut être crochetée sur une machine classique quelconque capable de former une toile textile à deux trames 14, 16 avec un ensemble de chaînes 18 à points de chaînette et un ensemble de chaînes insérées 20.

Avec référence à présent à la Fig. 5, le procédé de fabrication de la gaine tubulaire 10 résistant à l'abrasion est illustré dans un organigramme 100. Au départ, on forme une toile textile plate 12 ayant une trame monofilamentaire 14, une trame multifilamentaire 16, une chaîne multifilamentaire crochetée 18 et une chaîne multifilamentaire établie 20, comme indiqué au bloc 102. Une fois formée, la toile textile plate 12 est tirée sur un mandrin généralement cylindrique pour former une gaine de toile textile tubulaire 10, comme indiqué au bloc 104. La nappe de mailles revendiquée 18 et la nappe d'insertion 20 sont orientées de façon à être généralement parallèles à l'axe longitudinal A-A de la gaine tubulaire 12 (comme montré sur la Fig. 1). Comme cela est préféré actuellement, la gaine tubulaire de toile textile 10 a une partie chevauchée 26 (montrée sur la Fig. 1) qui s'étend de préférence sur environ 25 pour-cent de la gaine tubulaire 12. En d'autres termes, la partie de chevauchement 26 s'étend sur environ 90 degrés, comme indiqué par l'angle a montré sur la Fig. 1. Ensuite, la gaine tubulaire 10 en toile textile est chauffée tandis qu'elle est sur le mandrin, comme illustré par l'étape de procédé 106. Dans cette étape, certaines fibres multifilamentaires se trouvant à l'intérieur de la gaine tubulaire peuvent être thermofixées une fois qu'elles ont été soumises à une température élevée appropriée pendant une période de temps suffisante selon une configuration particulière. Les paramètres pour le thermofixage de la gaine tubulaire 10 dépendent généralement du type de filaments utilisé dans la toile textile 12. Par exemple, une toile textile contenant du PET peut être chauffée à une température telle que puisse fondre au moins en partie le PET pour renforcer fortement le thermofixage et lier les autres fils dans la toile textile.

Ensuite, la gaine tubulaire textile 10 est refroidie pour fixer de manière élastique la toile textile 12 en configuration enroulée ou tubulaire, comme indiqué à l'étape de procédé 108. Enfin, la gaine tubulaire 10 en toile textile peut être coupée ou enroulée à partir de la production autrement en cours, comme indiqué à l'étape de procédé 110. A nouveau, en fonction de la composition de la toile textile et du traitement de thermofixage, une étape de découpage peut être réalisée par des cisailles mécaniques ou, en variante, par un procédé de découpage thermique, tous deux généralement connus dans la technique. Le procédé de découpage thermique a l'avantage additionnel de fusionner les extrémités des chaînes 18, 20 pour empêcher un effilochage de la toile textile 12.

Comme indiqué précédemment, la présente invention peut facilement s'adapter à une variété de gaines tubulaires produites résistant à l'abrasion. Le tableau I reproduit ci-dessous indique quatre exemples de compositions pour une gaine tubulaire 10 résistant à l'abrasion selon la présente invention. Telles qu'elles sont utilisées dans le tableau I, les initiales PA désignent un polyamide, PE un polyester, PET un poly(téréphtalate d'éthylène), PPS un poly(sulfure de phénylène), N/B un mélange de Nomex®/Basofil® et SS de l'acier inoxydable. Le préfixe FR utilisé dans l'exemple 2 désigne les fils ayant subi un traitement retardateur connu dans la technique.

**Tableau 1**

| Ex | Trame mono-filamentaire | Trame multi-filamentaire | Chaîne | Insertion | Caractéristique |
|---|---|---|---|---|---|
| 1A | PA 6/6 | PA 6/6 texturé | Multifilament de PA 6/6 texturé | Multifilament de PA 6/6 texturé | Résistant à l'abrasion |
| 1B | PE sur PA 6/6 | | | | |
| 2 | FR-PET | FR-PE texturé | Multifilament de FR-PE texturé | Multifilament de FR-PE texturé | Retardateur de flamme |
| 3A | PPS | N/B texturé | Multifilament de N/B texturé | Multifilament de N/B texturé | Température élevée |
| 3B | PPS avec 2% de Teflon | | | | |
| 4A | PA 6/6 | Mélange de SS/PE | Mélange de SS/PE | Multifilament de PE texturé | Protégé contre les EMI/RFI |
| 4B | PE sur PA 6/6 | | | PE sur PET | |

Dans le premier exemple préféré, l'exemple 1A, une toile textile est crochetée principalement à partir de fils d'un polyamide ou de Nylon pour former une gaine tubulaire résistant à l'abrasion. De manière spécifique, un fil monofilamentaire de Nylon 6/6 ayant un diamètre dans la plage de 0,1778 mm à 0,381 mm (0,007" à 0,015" - 7 à 15 mils) est utilisé comme trame 14. En variante, comme indiqué dans l'exemple 1 B, un fil monofilamentaire ayant une âme en Nylon 6/6 avec un revêtement en polyester peut être substitué à la trame 14. Un fil multifilamentaire texturé de Nylon 6/6 ayant un denier dans la plage de 1000 à 2000 (1000D à 2000D) est utilisé comme trame 16. Un fil multifilamentaire texturé de Nylon 6/6 ayant un denier dans la plage de 100 à 400 (100D à 400D) est utilisé comme chaîne crochetée 18. Un fil multifilamentaire texturé de Nylon 6/6 ayant un denier dans la plage de 50 à 400 (50D à 400D) est utilisé comme chaîne insérée 20. Dans une forme de réalisation nettement préférée, la trame 14 est un fil monofilamentaire de 0,254 mm (10 mils), la trame 16 est un fil multifilamentaire de 1000D, la chaîne 18 est un fil multifilamentaire de 400D et la chaîne 20 est un fil multifilamentaire de 100D.

Dans le deuxième exemple préféré, l'exemple 2, une toile textile est crochetée principalement à partir de fils de poly(téréphalate d'éthylène) retardateur de flamme et de fils de polyester retardateur de flamme pour former une gaine tubulaire auto-extincteur d'une vitesse de combustion nulle (SENBR). De façon spécifique, un fil monofilamentaire de poly(téréphalate d'éthylène) retardateur de flamme ayant un diamètre dans la plage de 0,1778 mm à 0,381 mm (0,007" à 0,015" - 7 à 15 mils) est utilisé comme trame 14. Un fil de polyester multifilamentaire texturé retardateur de flamme ayant un denier dans la plage de 1000 à 2000 (1000D à 2000D) est utilisé comme trame 16. Un fil de polyester multifilamentaire texturé retardateur de flamme ayant un denier dans la plage de 100 à 400 (100D à 400D) est utilisé comme chaîne crochetée 18. Un fil de polyester multifilamentaire texturé retardateur de flamme ayant un denier dans la plage de 50 à 400 (50D à 400D) est utilisé comme chaîne d'insertion 20. Dans une forme de réalisation nettement préférée, la trame 14 est un fil monofilamentaire de 0,254 mm (10 mils), la trame 16 un fil multifilamentaire de 1000D, la chaîne 18 un fil multifilamentaire de 400D et la chaîne 20 un fil multifilamentaire de 100D.

Dans le troisième exemple préféré, l'exemple 3A, une toile textile est crochetée principalement à partir de fils de poly(sulfure de phénylène) et de fils d'un mélange Nomex®/Basofil® pour former une gaine tubulaire à température élevée capable de résister à 200°C. De manière spécifique, un fil monofilamentaire de poly(sulfure de phénylène) ayant un diamètre dans la plage de 0,1778 mm à 0,381 mm (0,007" à 0,015" - 7 à 15 mils) est utilisé comme trame 14. En variante, comme indiqué dans l'exemple 3B, un fil monofilamentaire ayant un poly(sulfure de phénylène) avec environ 2% de Teflon peut être substitué à la trame 14. Un fil mixte multifilamentaire texturé de Nomex®/Basofil® ayant un denier dans la plage de 1000 à 2000 (1000D à 2000D) est utilisé comme trame 16. Un fil mixte multifilamentaire texturé de Nomex®/Basofil® ayant un denier dans la plage de 100 à 400 (100D à 400D) est utilisé comme chaîne crochetée 18. Un fil multifilamentaire mixte texturé de Nomex®/Basolfil® ayant un denier dans la plage de 50 à 400 (50D à 400D) est utilisé comme chaîne d'insertion 20. Dans une forme de réalisation nettement préférée, la trame 14 est un fil monofilamentaire de 0,254 mm (10 mils), la trame 16 un fil multifilamentaire de 1000D, la chaîne 18 un fil multifilamentaire de 400D et la chaîne 20 un fil multifilamentaire de 100D. Le mélange de Nome® au Basofil® dans les fils 16, 18, 20 sera déterminé par l'application spécifique et les paramètres de traitement pour le métier sur lequel la toile textile est crochetée. Cependant, un mélange 60/40 de Nomex/Basofil est actuellement préféré.

Dans le quatrième exemple préféré, l'exemple 4A, une toile textile est crochetée principalement à partir d'un polyamide, de fils d'un mélange d'acier inoxydable/polyester et de fils de polyester pour former une gaine tubulaire qui assure une protection contre les interférences électromagnétiques (EMI) et les interférences de radiofréquences (RFI). De manière spécifique, un fil monofilamentaire de Nylon 6/6 ayant un diamètre dans la plage de 0,1778 mm à 0,381 mm (0,007" à 0,015" - 7 à 15 mils) est utilisé comme trame 14. En variante, comme indiqué dans l'exemple 4B, un fil monofilamentaire ayant une âme de Nylon 6/6 avec un revêtement de polyester peut être substitué à la trame 14. Un fil mixte d'acier inoxydable/polyester multifilamentaire texturé ayant un denier dans la plage de 1000 à 2000 (1000D à 2000D) est utilisé comme trame 16. Un fil mixte d'acier inoxydable/polyester multifilamentaire texturé ayant un denier dans la plage de 100 à 400 (100D à 400D) est utilisé comme chaîne crochetée 18. Un fil de polyester multifilamentaire texturé ayant un denier dans la plage de 50 à 400 (50D à 400D) est utilisé comme chaîne d'insertion (20). En variante, comme indiqué dans l'exemple 4B, un fil monofilamentaire ayant une âme de poly(téréphalate d'éthylène) avec un revêtement de polyester peut être substitué à la chaîne d'insertion 20. Dans une forme de réalisation nettement préférée, la trame 14 est un fil multifilamentaire de 1000D, la trame 16 un fil multifilamentaire de 1000D, la chaîne 18 un fil multifilamentaire de 400D et la chaîne 20 un fil multifilamentaire de 100D. Le mélange d'acier inoxydable et de polyester dans les fils 16, 18, 20 sera déterminé par l'application spécifique et les paramètres de traitement pour le métier sur lequel la toile textile est crochetée. Cependant, un mélange d'acier inoxydable/polyester 20/80 est actuellement préféré.

### Application industrielle

Comme décrit ci-dessus, l'invention vise une structure améliorée de toile textile à utiliser dans une gaine tubulaire résistant à l'abrasion. Les caractéristiques de la gaine peuvent être modifiées en faisant varier les fils, les fibres et/ou les filaments sans modifier notablement le procédé de fabrication. A cet égard, certaines compositions ont été indiquées pour fournir une résistance à l'abrasion, une capacité de retard de flamme, une résistance aux températures élevées et/ou une protection contre les EMI/RFI. De plus, certaines dimensions de fil préférées ont été prévues pour la fabrication d'une gaine tubulaire ayant un diamètre dans la plage de 5 mm à 38 mm. Cependant, l'expert en la technique notera que les dimensions des filaments ainsi que les dimensions de la toile textile formant la gaine tubulaire peuvent être modifiées selon les spécifications d'une application particulière. De même, des monofilaments et/ou des multifilaments supplémentaires peuvent être ajoutés aux fils de trame et/ou aux fils de chaîne pour conférer une structure et une fonction supplémentaires à la gaine tubulaire. Par ailleurs, si la composition de chaque toile textile a été décrite avec référence spécifique à une caractéristique particulière, l'expert en la technique notera qu'une combinaison de caractéristiques peut être fournie en combinant une ou plusieurs des formes de réalisation décrites. Par suite, la description de l'invention présentée ici est une simple illustration et, en conséquence, les variantes qui ne sortent pas de l'esprit de l'invention sont censées se trouver dans le cadre de l'invention. Ces variantes ne doivent pas être considérées comme un écart par rapport à l'esprit et à la portée de l'invention

## Revendications

1. Gaine tubulaire résistant à l'abrasion comprenant :
- un fil monofilamentaire (14) formant une première trame dans une toile textile (12),
- un premier fil multifilamentaire (16) et
- un ensemble de chaînes tricotées formant une nappe à points de chaînette dans ladite toile textile (12) ;
- dans laquelle ladite toile textile (12) est thermofixée en une gaine tubulaire élastique,
**caractérisée en ce que** ledit premier fil multifilamentaire (16) forme une seconde trame dans ladite toile textile (12) **et en ce que** ledit ensemble de chaînes tricotées comprend une pluralité de deuxièmes fils multifilamentaires (18).

2. Gaine tubulaire résistant à l'abrasion selon la revendication 1, dans laquelle ledit fil monofilamentaire (14) est choisi dans le groupe constitué d'un fil de polyester, d'un fil de polyamide, d'un fil de poly (téréphtalate d'éthylène), d'un fil de poly (sulfure de phénylène), d'un fil de poly (sulfure de phénylène) avec un fil de Teflon et d'un fil de polyester sur polyamide.

3. Gaine tubulaire résistant à l'abrasion selon la revendication 2, dans laquelle ledit fil monofilamentaire (14) comprend un fil de Nylon 6/6 ayant un diamètre dans la plage de 0,1778 mm à 0,381 mm (7 à 15 mils) ou d'environ 0,254 mm pour un film monofilamentaire de poly(téréphtalate d'éthylène) ou de poly (sulfure de phénylène).

4. Gaine tubulaire résistant à l'abrasion selon la revendication 1, dans laquelle ledit premier fil multifilamentaire (16) comprend un fil multifilamentaire texturé.

5. Gaine tubulaire résistant à l'abrasion selon la revendication 4, dans laquelle ledit multifilament texturé (16) est choisi dans le groupe constitué d'un fil de polyamide, d'un fil de polyester, d'un filament composite à hautes caractéristiques de tenue à la flamme, à la chaleur et à l'abrasion, et d'un fil mixte d'acier inoxydable et de polyester.

6. Gaine tubulaire résistant à l'abrasion selon la revendication 5, dans laquelle ledit premier fil multifilamentaire (16) comprend un fil de Nylon 6/6 ayant un denier dans la plage d'environ 1000D à 2000D.

7. Gaine tubulaire résistant à l'abrasion selon la revendication 1, dans laquelle ledit deuxième fil multifilamentaire (18) comprend un fil multifilamentaire texturé.

8. Gaine tubulaire résistant à l'abrasion selon la revendication 7, dans laquelle ledit deuxième fil multifilamentaire (18) est choisi dans le groupe constitué d'un fil de polyamide, d'un fil de polyester, d'un filament composite à hautes caractéristiques de tenue à la flamme, à la chaleur et à l'abrasion, et d'un fil mixte d'acier inoxydable/polyester.

9. Gaine tubulaire résistant à l'abrasion selon la revendication 8, dans laquelle ledit deuxième fil multifilamentaire (18) comprend un fil de Nylon 6/6 ayant un denier dans la plage d'environ 100D à 400D.

10. Gaine tubulaire résistant à l'abrasion selon la revendication 1, comprenant en outre un ensemble de chaînes établies comprenant une pluralité de troisièmes fils multifilamentaires (20) formant une nappe de mailles insérées dans ladite toile textile (12).

11. Gaine tubulaire résistant à l'abrasion selon la revendication 10, dans laquelle ledit troisième fil multifilamentaire (20) comprend un fil multifilamentaire texturé.

12. Gaine tubulaire résistant à l'abrasion selon la revendication 11, dans laquelle ledit troisième fil multifilamentaire (20) est choisi dans 1e groupe constitué d'un fil de polyamide, d'un fil de polyester et d'un filament composite à hautes caractéristiques de tenue à la flamme, à la chaleur et à l'abrasion.

13. Gaine tubulaire résistant à l'abrasion selon la revendication 12, dans laquelle ledit troisième fil multifilamentaire (20) comprend un fil de Nylon 6/6 ayant un denier dans la plage d'environ 50D à 400D.

14. Gaine tubulaire résistant à l'abrasion selon la revendication 1, comprenant en outre un ensemble de chaînes établies comprenant une pluralité de troisièmes fils (20) formant une nappe de mailles insérées dans ladite toile textile (12), dans laquelle ledit troisième fil est un fil monofilamentaire de polyester sur poly (téréphtalate d'éthylène).

15. Gaine tubulaire résistant à l'abrasion selon la revendication 1, dans laquelle ledit fil monofilamentaire (14), ledit premier fil multifilamentaire (16) et ledit deuxième fil multifilamentaire (18) sont traités avec une composition retardatrice de flamme pour obtenir une gaine tubulaire auto-extincteur ayant une vitesse de combustion nulle.

16. Gaine tubulaire résistant à l'abrasion selon la revendication 1, comprenant : un fil monofilamentaire (14) de Nylon 6/6 ayant un diamètre d'environ 0,254 mm (10 mils) formant une première trame dans une toile textile (12), un premier fil multifilamentaire (16) texturé de Nylon 6/6 ayant un denier d'environ 2000D formant une deuxième trame dans ladite toile textile (12) ; et un ensemble de chaînes tricotées comprenant une pluralité de deuxièmes fils multifilamentaires (18) texturés de Nylon 6/6 ayant un denier d'environ 400D formant une nappe à points de chaînette dans ladite toile textile (12); dans laquelle ladite toile textile (12) est thermofixée en une gaine tubulaire élastique.

17. Gaine tubulaire résistant à l'abrasion selon la revendication 16, comprenant en outre un ensemble de chaînes établies comprenant une pluralité de troisièmes filaments multifilamentaires (20) texturés de Nylon 6/6 ayant un denier d'environ 100D formant une nappe de mailles insérées dans ladite toile textile (12).

18. Gaine tubulaire résistant à l'abrasion selon la revendication 16, dans laquelle ledit fil monofilamentaire (14) de Nylon 6/6 comprend une âme interne de Nylon 6/6 et une coque externe de polyester.

19. Gaine tubulaire retardateur de flamme résistant à l'abrasion selon la revendication 1, comprenant : un fil monofilamentaire (14) de poly(téréphtalate d'éthylène) retardateur de flamme ayant un diamètre d'environ 0,254 mm (10 mils) formant une première trame dans une toile textile (12) ; un fil multifilamentaire (16) texturé de polyester retardateur de flamme ayant un denier d'environ 2000D formant une seconde trame dans ladite toile textile (12); et un ensemble de chaînes tricotées comprenant une pluralité de deuxièmes fils multifilamentaires (18) texturés de polyester retardateur de flamme ayant un denier d'environ 400D formant une nappe à points de chaînette dans ladite toile textile (12), dans laquelle ladite toile textile (1) est thermofixée en une gaine tubulaire élastique.

20. Gaine tubulaire retardateur de flamme résistant à l'abrasion selon la revendication 19, comprenant en outre un ensemble de chaînes établies comprenant une pluralité de troisièmes fils multifilamentaires (20) texturés de polyester retardateur de flamme ayant un denier d'environ 100D formant une nappe de mailles insérées dans ladite toile textile (12).

21. Gaine tubulaire à température élevée résistant à l'abrasion selon la revendication 1, comprenant : un fil monofilamentaire (14) de poly (sulfure de phénylène) ayant un diamètre d'environ 0,254 mm (10 mils) formant une première trame dans une toile textile (12) ; un filament (16) composite à hautes caractéristiques de tenue à la flamme, à la chaleur et à l'abrasion, ayant un denier d'environ 2000D formant une seconde trame dans ladite toile textile (12) ; et un ensemble de chaînes tricotées comprenant une pluralité de deuxièmes filaments composites (18) à hautes caractéristiques de tenue à la flamme, à la chaleur et à l'abrasion, ayant un denier d'environ 400D formant une nappe à points de chaînette dans ladite toile textile ; dans laquelle ladite toile textile (12) est thermofixée en gaine tubulaire élastique.

22. Gaine tubulaire à température élevée résistant à l'abrasion selon la revendication 21, comprenant en outre un ensemble de chaînes établies comprenant une pluralité de troisièmes filaments (20) composites à hautes caractéristiques de tenue à la flamme, à la chaleur et à l'abrasion, ayant un denier d'environ 100D formant une nappe à mailles insérées dans ladite toile textile (12).

23. Gaine tubulaire à température élevée résistant à l'abrasion selon la revendication 21, dans laquelle ledit fil monofilamentaire (14) de poly(sulfure de phénylène) est un fil de poly (sulfure de phénylène) avec un fil monofilamentaire de Téflon.

24. Gaine tubulaire protégée résistant à l'abrasion selon la revendication 1, comprenant : un fil monofilamentaire (14) de Nylon 6/6 ayant un diamètre d'environ 0,254 mm (10 mils) formant une première trame dans une toile textile (12) ; un premier fil multifilamentaire (16) mixte d'acier inoxydable/polyester ayant un denier d'environ 2000D formant une seconde trame dans la toile textile (12); et un ensemble de chaînes tricotées comprenant une pluralité de fils multifilamentaires (18) mixtes d'acier inoxydable/polyester ayant un denier d'environ 400D formant une nappe à points de chaînette dans ladite toile textile (12) ; dans laquelle ladite toile textile (12) est thermofixée en une gaine tubulaire élastique.

25. Gaine tubulaire protégée résistant à l'abrasion selon la revendication 24, comprenant en outre un ensemble de chaînes établies comprenant une pluralité de deuxièmes fils multifilamentaires (20) texturés de polyester ayant un denier d'environ 100D formant une nappe à mailles insérées dans ladite toile textile (12).

26. Gaine tubulaire protégée résistant à l'abrasion selon la revendication 24, comprenant en outre un ensemble de chaînes établies comprenant une pluralité de fils multifilamentaires (20) de polyester sur du polytéréphtalate d'éthylène ayant un diamètre d'environ 0,254 mm (10 mils) formant une nappe à mailles insérées dans ladite toile textile (12).

27. Gaine tubulaire protégée résistant à l'abrasion selon la revendication 24, dans laquelle ledit fil monofilamentaire (14) de Nylon 6/6 comprend une âme interne de Nylon 6/6 et une coque externe de polyester.

28. Procédé de formation d'une gaine tubulaire résistant à l'abrasion comprenant : la préparation d'une toile textile (12) en piquant au point de chaînette un premier ensemble de chaînes multifilamentaires (18) sur un ensemble de trames comprenant une trame monofilamentaire (14) et une trame multifilamentaire (16); le positionnement de ladite toile textile (12) sur un mandrin pour former une gaine tubulaire en toile textile (12) ; et la fixation de façon élastique de ladite gaine tubulaire en toile textile (12) sur ledit mandrin.

29. Procédé selon la revendication 28, dans lequel la fixation de manière élastique de ladite gaine tubulaire en toile textile (12) comprend le chauffage et, ensuite, le refroidissement de ladite gaine tubulaire de toile textile (12) sur ledit mandrin.

30. Procédé selon la revendication 28, comprenant en outre la préparation de ladite toile textile (12) en insérant par piquage un deuxième ensemble de chaînes multifilamentaires (20) sur ledit ensemble de trames (14,16).

## Claims

1. An abrasion-resistant tubular sleeve comprising:
a monofilament yarn (14) forming a first weft in a fabric cloth (12);
a first multifilament yarn (16) and
a set of knitted warps forming a chain stitch lap in said fabric cloth (12);
wherein said fabric cloth (12) is heat set into a resident tubular sleeve,
**characterized in that** said first multifilament yarn (16) forms a second weft in said fabric cloth (12) and **in that** said set of knitted warps includes a plurality of second multifilament yarns (18).

2. The abrasion-resistant tubular sleeve of claim 1 wherein said monofilament yarn (14) is selected from the group consisting of a polyester yarn, a polyamide yarn, a polyethylene terephtalate yarn, a polyphenylene sulfide yarn, a polyphenylene sulfide yarn with a Teflon yarn and a polyester over polyamide yarn.

3. The abrasion-resistant tubular sleeve of claim 2 wherein said monofilament yarn (14) comprises a Nylon 6/6 yarn having a diameter in the range of 0.1778 to 0.381 mm (7 to 15 mils) or of about 0.254 mm for a monofilament film of polyethylene terephtalate or polyphenylene sulfide.

4. The abrasion-resistant tubular sleeve of claim 1 wherein said first multifilament yarn (16) comprises a textured multifilament yarn.

5. The abrasion-resistant tubular sleeve of claim 4 wherein said textured multifilament (16) is selected from the group consisting of a polyamide yarn, a polyester yarn, a blend yarn having high flame, heat and abrasion resistance properties and a stainless steel/polyester blend yarn.

6. The abrasion-resistant tubular sleeve of claim 5 wherein said first multifilament yarn (16) comprises a Nylon 6/6 yarn having a denier in the range of about 1000 D-2000 D.

7. The abrasion-resistant tubular sleeve of claim 1 wherein said second multifilament yarn (18) comprises a textured multifilament yarn.

8. The abrasion-resistant tubular sleeve of claim 7 wherein said second multifilament yarn (18) is selected from the group consisting of a polyamide yarn, a polyester yarn, a blend yarn having high flame, heat and abrasion resistance properties and a stainless steel/polyester blend yarn.

9. The abrasion-resistant tubular sleeve of claim 8 wherein said second multifilament yarn (18) comprises a Nylon 6/6 yarn having a denier of in the range of about 100 D-400 D.

10. The abrasion-resistant tubular sleeve of claim 1 further comprising a set of placed warps including a plurality of third multifilament yarns (20) forming a lay-in stitch lap in said fabric cloth (12).

11. The abrasion-resistant tubular sleeve of claim 10 wherein said third multifilament yarn (20) comprises a textured multifilament yarn.

12. The abrasion-resistant tubular sleeve of claim 11 wherein said third multifilament yarn (20) is selected from the group consisting of a polyamide yarn, a polyester yarn, a blend yarn having high flame, heat and abrasion resistance properties.

13. The abrasion-resistant tubular sleeve of claim 12 wherein said third multifilament yarn (20) comprises a Nylon 6/6 yarn having a denier in the range of about 50 D-400 D.

14. The abrasion-resistant tubular sleeve of claim 1 further comprising a set of placed warps including a plurality of third yarns (20) forming a lay-in stitch lap in said fabric (12), wherein said third yarn is a polyester over polyethylene terephalate monofilament yarn.

15. The abrasion-resistant tubular sleeve of claim 1 wherein said monofilament yarn (14), said first multifilament yarn (16) and said second multifilament yarn (18) are treated with a flame-retardant composition to provide a self-extinguishing, no-burn-rate tubular sleeve.

16. An abrasion-resistant tubular sleeve according to claim 1 comprising:
a Nylon 6/6 monofilament yarn (14) having a diameter of about 0.254 mm (10 mils) forming a first weft in a fabric cloth (12), a first Nylon 6/6 textured Multifilament yarn (16) having a denier of about 2000 D forming a second weft in said fabric cloth (12);
and a set of knitted warps including a plurality of second Nylon 6/6 textured multifilament yarns (18) having a denier of about 400 D forming a chain stitch lap in said fabric cloth (12); wherein said fabric cloth (12) is heat set into a resilient tubular sleeve.

17. The abrasion-resistant tubular sleeve of claim 16 further comprising a set of placed warps including a plurality of third Nylon 6/6 textured multifilament yarns (20) having a denier of about 100 D forming a lay-in stitch lap in said fabric cloth (12).

18. The abrasion-resistant tubular sleeve of claim 16 wherein said Nylon 6/6 monofilament yarn (14) includes an inner core of Nylon 6/6 and an outer shell of polyester.

19. A flame-retardant, abrasion-resistant tubular sleeve according to claim 1 comprising: a flame-retardant polyethylene terephtalate monofilament yarn (14) having a diameter of about 0.254 mm (10 mils) forming a first weft in a fabric cloth (12); a flame-retardant polyester textured multifilament yarn (16) having a denier of about 2000 D forming a second weft in said fabric cloth (12); and a set of knitted warps including a plurality of second flame-retardant polyester textured multifilament yarns (18j having a denier of about 400 D forming a chain stitch lap in said fabric cloth (12), wherein said fabric cloth (12) is heat set into a resilient tubular sleeve.

20. The flame-retardant, abrasion-resistant tubular sleeve of claim 19 further comprising a set of placed warps including a plurality of third flame-retardant polyester textured multifilament yarns (20) having a denier of about 100 D forming a lay-in stitch lap in said fabric cloth (12).

21. A high-temperature, abrasion-resistant tubular sleeve according to claim 1 comprising:
a polyphenylene sulfide monofilament yarn (14) having a diameter of about 0.254 mm (10 mils) forming a first weft in a fabric cloth (12); a blend yarn (16) having high flame, heat and abrasion resistance properties having a denier of about 2000 D forming a second weft in said fabric cloth (12); and a set of knitted warps including a plurality of second blend yarns (18) having high flame, heat and abrasion resistance properties and having a denier of about 400 D forming a chain stitch lap in said fabric cloth; wherein said fabric cloth (12) is heat set into a resilient tubular sleeve.

22. The high-temperature, abrasion-resistant tubular sleeve of claim 21 further comprising a set of placed warps including a plurality of third blend yarns (20) having high flame, heat and abrasion resistance properties and having a denier of about 100 D forming a lay-in stitch lap in said fabric cloth (12).

23. The high-temperature, abrasion-resistant tubular sleeve of claim 21 wherein said polyphenylene sulfide monofilament yarn (14) is a polyphenylene sulfide yarn with a Teflon monofilament yarn.

24. A shielded, abrasion-resistant tubular sleeve according to claim 1 comprising:
a Nylon 6/6 monofilament yarn (14) having a diameter of about 0.254 mm (10 mils) forming a first weft in a fabric cloth (12); a first stainless steel/polyester blend multifilament yarn (16) having a denier of about 2000 D forming a second weft in said fabric cloth (12); and
a set of knitted warps including a plurality of stainless steel/polyester blend multifilament yarns (18) having a denier of about 400 D forming a chain stitch lap in said fabric cloth (12);
wherein said fabric cloth (12) is heat set into a resilient tubular sleeve.

25. The shielded, abrasion-resistant tubular sleeve of claim 24 further comprising a set of placed warps including a plurality of second polyester textured multifilament yarns (20) having a denier ofabout 100 D forming a lay-in stitch lap in said fabric cloth (12).

26. The shielded, abrasion-resistant tubular sleeve of claim 24 further comprising a set of placed warps including a plurality of polyester over polyethylene terephalate monofilament yarns (20) having a diameter of about 0.254 mm (10 mils) forming a lay-in stitch lap in said fabric cloth (12).

27. The shielded, abrasion-resistant tubular sleeve of claim 24 wherein said Nylon 6/6 monofilament yarn (14) includes an inner core of Nylon 6/6 and an outershell of polyester.

28. A method of forming an abrasion resistant tubular sleeve comprising:
preparing a fabric cloth (12) by chain stitching a first set of multifilament warps (18) on a set of wefts including a monofilament weft (14) and a multifilament weft (16);
positioning said fabric cloth (12) onto over a mandrel to form a tubular fabric sleeve; and
resiliently setting said tubular fabric sleeve on said mandrel.

29. The method of claim 28 wherein resiliently setting said tubular fabric sleeve comprises heating and subsequently cooling said tubular fabric sleeve on said mandrel.

30. The method of claim 28 further comprising preparing said fabric cloth (12) by lay-in stitching a second set of multifilament warps (20) on said set of wefts (14,16).

## Patentansprüche

1. Abriebfeste röhrenförmige Umhüllung, umfassend:
- einen Monofilamentfaden (14) der einen ersten Schussfaden in einem textilen Stoff (12) bildet,
- eine ersten Multifilamentfaden (16) und
- einer Ansammlung von gewirkten oder gewebten Kettfäden, die eine Schicht von Kettstichen in dem textilen Stoff (12) bilden;
- in dem der textile Stoff (12) zu einer elastischen röhrenförmigen Umhüllung thermofixiert ist.
**dadurch gekennzeichnet, dass** der erste Multifilamentfaden (16) einen zweiten Schussfaden in dem textilen Stoff (12) bildet und dass die Ansammlung an gewirkten oder gewebten Kettfäden eine Mehrzahl von zweiten Multifilamentfäden (18) aufweist.

2. Abriebfeste röhrenförmige Umfüllung nach Anspruch 1, in der der Monofilamentfaden (14) ausgewählt ist aus der Gruppe, die gebildet ist durch einen Polyesterfaden, einen Polyamidfaden, einen Polyethylenterephthalatfaden, einen Polyphenylensulfidfaden, einen Polyphenylensulfidfaden mit einem Teflonfaden und einen Faden aus Polyester auf Polyamid.

3. Abriebfeste röhrenförmige Umhüllung nach Anspruch 2, in der der Monofilamentfaden (14) einen Faden aus Nylon 6/6 aufweist, der einen Durchmesser im Bereich von 0,1778 mm bis 0,381 mm (7 bis 15 mil) oder von ungefähr 0,254 mm für einen Monofilamentfaden aus Polyethylenterephthalat oder aus Polyphenylensulfid aufweist.

4. Abriebfeste röhrenförmige Umhüllung nach Anspruch 1, in der der erste Multifilamentfaden (16) einen texturierten Multifilamentfaden umfasst.

5. Abriebfeste röhrenförmige Umhüllung nach Anspruch 4, in der das texturierte Multifilament (16) aus der Gruppe ausgewählt ist, die durch einen Polyamidfaden, einen Polyesterfaden, ein zusammengesetztes Filament mit hohen Eigenschaften an Flammbeständigkeit, Hitzebeständigkeit und Abriebfestigkeit sowie einen Faden gemischt aus rostfreiem Stahl und Polyester gebildet ist.

6. Abriebfeste röhrenförmige Umhüllung nach Anspruch 5, in der der erste Multifilamentfaden (16) einen Faden aus Nylon 6/6 aufweist, der ein Denier im Bereich von etwa 1000 den bis 2000 den umfasst.

7. Abriebfeste röhrenförmige Umhüllung nach Anspruch 1, in der der zweite Multifilamentfaden (18) einen texturierten Multifilamentfaden umfasst.

8. Abriebfeste röhrenförmige Umhüllung nach Anspruch 7, in der der zweite Multifilamentfaden (18) ausgewählt ist aus der Gruppe, die durch einen Polyamidfaden, einen Polyesterfaden, ein zusammengesetztes Filament mit hohen Eigenschaften an Flammbeständigkeit, Hitzebeständigkeit und Abriebfestigkeit sowie einen Faden gemischt aus rostfreiem Stahl/Polyester gebildet ist.

9. Abriebfeste röhrenförmige Umhüllung nach Anspruch 8, in der der zweite Multifilamentfaden (18) einen Faden aus Nylon 6/6 aufweist, der ein Denier im Bereich von etwa 100 den bis 400 den besitzt.

10. Abriebfeste röhrenförmige Umhüllung nach Anspruch 1, die außerdem eine Ansammlung von etablierten Kettfäden mit einer Mehrzahl von dritten Multifilamentfäden (20) aufweist, die eine Schicht von in den textilen Stoff (12) eingesetzten Maschen bilden.

11. Abriebfeste röhrenförmige Umhüllung nach Anspruch 10, in der der dritte Multifilamentfaden (20) einen texturierten Multifilamentfaden umfasst.

12. Abriebfeste röhrenförmige Umhüllung nach Anspruch 11, in der der dritte Multifilamentfaden (20) ausgewählt ist aus der Gruppe, die durch einen Polyamifaden, einen Polyesterfaden und ein zusammengesetztes Filament mit hohen Eigenschaften an Flammbeständigkeit, Hitzebeständigkeit und Abriebfestigkeit gebildet ist.

13. Abriebfeste röhrenförmige Umhüllung nach Anspruch 12, in der der dritte Multifilamentfaden (20) einen Faden aus Nylon 6/6 aufweist, der ein Denier in einem Bereich von etwa 50 den bis 400 den besitzt.

14. Abriebfeste röhrenförmige Umhüllung nach Anspruch 1, die außerdem eine Ansammlung von etablierten Kettfäden mit einer Mehrzahl von dritten Fäden (20) umfasst, die eine Schicht von in den textilen Stoff (12) eingesetzten Maschen bilden, wobei der dritte Faden ein Monofilamentfaden aus Polyester auf Polyethylenterephthalat ist.

15. Abriebfeste röhrenförmige Umhüllung nach Anspruch 1, in der der Monofilamentfaden (14), der erste Multifilamentfaden (16) und der zweite Multifilamentfaden (18) mit einer flammhemmenden Zusammensetzung behandelt sind, um eine selbstlöschende röhrenförmige Umhüllung zu erhalten, die eine Verbrennungsgeschwindigkeit von Null hat.

16. Abriebfeste röhrenförmige Umhüllung nach Anspruch 1, umfassend: einen Monofilamentfaden (14) aus Nylon 6/6, der einen Durchmesser von etwa 0,254 mm (10 mil) hat, der einen ersten Schussfaden in einem textilen Stoff (12) bildet, einen texturierten ersten Multifilamentfaden (16) aus Nylon 6/6 mit einem Denier von etwa 2000 den, der einen zweiten Schussfaden in dem textilen Stoff (12) bildet; sowie einer Ansammlung von gewirkten oder gewebten Kettfäden mit einer Mehrzahl von texturierten zweiten Muftifilamentfäden (18) aus Nylon 6/6 mit einem Denier von etwa 400 den, die eine Schicht aus Kettstichen in dem textilen Stoff (12) bilden; wobei der textile Stoff (12) zu einer elastischen röhrenförmigen Umhüllung thermofixiert ist.

17. Abriebfeste röhrenförmige Umhüllung nach Anspruch 16, die außerdem eine Ansammlung von etablierten Kettfäden mit einer Mehrzahl von texturierten dritten Multifilamentfäden (20) aus Nylon 6/6 mit einem Denier von etwa 100 den aufweist, die eine Schicht von in den textilen Stoff (12) eingesetzten Maschen bilden.

18. Abriebfeste röhrenförmige Umhüllung nach Anspruch 16, in der der Monofilamentfaden (14) aus Nylon 6/6 eine innere Seele aus Nylon 6/6 und eine äußere Schale aus Polyester aufweist.

19. Abriebfeste, flammhemmende röhrenförmige Umfüllung nach Anspruch 1, umfassend: einen Monofilamentfaden (14) aus flammhemmenden Polyethylenterephthalat mit einem Durchmesser von etwa 0,254 mm (10 mil), der einen ersten Schussfaden in einem textilen Stoff (12) bildet; einem texturierten Multifilamentfaden (16) aus flammhemmenden Polyester mit einem Denier von etwa 2000 den, der einen zweiten Schussfaden in dem textilen Stoff (12) bildet; und einer Ansammlung von gewirkten oder gewebten Kettfäden mit einer Mehrzahl von texturierten zweiten Multifilamentfäden (18) aus flammhemmendem Polyester, die ein Denier von ungefähr 400 den besitzen und eine Schicht aus Kettstichen im textilen Stoff (12) bilden, wobei der textile Stoff (12) zu einer elastischen röhrenförmigen Umhüllung thermofixiert ist.

20. Abriebfeste, flammhemmende röhrenförmige Umhüllung nach Anspruch 19, die außerdem eine Ansammlung von etablierten Kettfäden mit einer Mehrzahl von texturierten dritten Multifilamentfäden (20) aus flammhemmendem Polyester aufweist, die ein Denier von etwa 100 den haben und eine Schicht von in den textilen Stoff (12) eingesetzten Maschen bilden.

21. Abriebfeste röhrenförmige Umfüllung für erhöhte Temperaturen nach Anspruch 1, umfassend: einen Monofilamentfaden (14) aus Polyphenylensulfid mit einem Durchmesser von etwa 0,254 mm (10 mil), der einen ersten Schussfaden in einem textilen Stoff (12) bildet; ein zusammengesetztes Filament (16) mit hohen Eigenschaften an Flammbeständigkeit, Hitzebeständigkeit und Abriebfestigkeit, das ein Denier von etwa 2000 den hat und einen zweiten Schussfaden in dem textilen Stoff (12) bildet; und einer Ansammlung von gewirkten oder gewebten Kettfäden mit einer Mehrzahl von zusammengesetzten zweiten Filamenten (18) mit hohen Eigenschaften an Flammbeständigkeit, Hilzebeständigkeit und Abriebfestigkeit, die ein Denier von etwa 400 den haben und eine Schicht von Kettstichen im textilen Stoff bilden; wobei der textile Stoff (12) zu einer elastischen röhrenförmigen Umhüllung thermofxiert ist.

22. Abriebfeste röhrenförmige Umhüllung für erhöhte Temperaturen nach Anspruch 21, die außerdem eine Ansammlung von etablierten Kettfäden mit einer Mehrzahl von zusammengesetzten dritten Filamenten (20) mit hohen Eigenschaften an Flammbeständigkeit, Wärmebeständigkeit und Abriebfestigkeit umfasst, die ein Denier von etwa 100 den haben und eine Schicht von in den textilen Stoff (12) eingesetzten Maschen bilden.

23. Abriebfeste röhrenförmige Umhüllung für erhöhte Temperaturen nach Anspruch 21, in der der Monofilamentfaden (14) aus Polyphenylensulfid ein Faden aus Polyphenylensulfid mit einem Monofilamentfaden aus Teflon ist.

24. Geschützte, abriebfeste röhrenförmige Umhüllung nach Anspruch 1, umfassend: einen Monofilamentfaden (14) aus Nylon 6/6 mit einem Durchmesser von etwa 0,254 mm (10 mil), der einen ersten Schussfaden in einem textilen Stoff (12) bildet; einen ersten Multifilamentfaden (16) gemischt aus rostfreiem Stahl/Polyester mit einem Denier von etwa 2000 den, der einen zweiten Schussfaden in dem textilen Stoff (12) bildet; und einer Ansammlung von gewirkten oder gewebten Kettfäden mit einer Mehrzahl von Multifilamentfäden (18) gemischt aus rostfreiem Stahl/Polyester, die ein Denier von etwa 400 den haben und eine Schicht von Kettstichen in dem textilen Stoff (12) bilden; wobei der textile Stoff (12) zu einer elastischen röhrenförmigen Umhüllung thermofixiert ist.

25. Geschützte, abriebfeste röhrenförmige Umhüllung nach Anspruch 24, die außerdem eine Ansammlung von etablierten Kettfäden mit einer Mehrzahl von texturierten zweiten Multifilamentfäden (20) aus Polyester umfasst, die ein Denier von etwa 100 den haben und eine Schicht von in den textilen Stoff (12) eingesetzten Maschen bilden.

26. Geschützte, abriebfeste röhrenförmige Umhüllung nach Anspruch 24, der außerdem eine Ansammlung von etablierten Kettfäden mit einer Mehrzahl von Multifilamentfäden (20) aus Polyester auf Polyethylenterephthalat aufweisen, die einen Durchmesser von etwa 0,254 mm (10 mil) haben und eine Schicht von in den textilen Stoff (12) eingesetzten Maschen bilden.

27. Geschützte, abriebfeste röhrenförmige Umhüllung nach Anspruch 24, in der der Monofilamentfaden (14) aus Nylon 6/6 eine innere Seele aus Nylon 6/6 und eine äußere Schale aus Polyester aufweist.

28. Verfahren zur Bildung einer abriebfesten röhrenförmigen Umhüllung, umfassend: die Bereitstellung eines textilen Stoffes (12) unter Aufsteppen einer ersten Ansammlung von Multifilamentfäden (18) mit Kettstichen auf eine Ansammlung von Schussfäden, die einen Monofilamentschussfaden (14) und einen Multifilamentschussfaden (16) umfasst; die Positionierung des textilen Stoffes (12) auf einem Dorn oder einer Spindel, um eine röhrenförmige Umhüllung aus textilem Stoff (12) zu bilden; und die elastische Fixierung der röhrenförmigen Umhüllung aus dem textilen Stoff (12) auf dem Dorn oder der Spindel.

29. Verfahren nach Anspruch 28, wobei die elastische Fixierung der röhrenförmigen Umhüllung aus textilem Stoff (12) die Erwärmung und nachfolgende Abkühlung der röhrenförmigen Umhüllung aus textilem Stoff (12) auf dem Dorn oder der Spindel umfasst.

30. Verfahren nach Anspruch 28, dass außerdem die Bereitstellung des textilen Stoffes umfasst, indem eine zweite Ansammlung von Multifilamentkettfäden (20) durch Aufsteppen auf der Ansammlung von Schussfäden (14,16) eingesetzt wird.
